# EUROPÄISCHE PATENTANMELDUNG

(11) **EP 4 249 634 A1**
(43) Veröffentlichungstag der Anmeldung: **27.09.2023**
(21) Anmeldenummer: 23161660.8
(22) Anmeldetag: 14.03.2023
(51) Int. Cl.: C23C 22/34, C23C 22/53, C23C 22/50, C23F 1/30, C23G 1/10

(54) **VERFAHREN ZUM MODIFIZIEREN EINER OBERFLÄCHE EINES SCHMELZTAUCHBESCHICHTETEN STAHLBLECHS**

(30) Priorität: 22.03.2022 DE 102022106615
(71) Anmelder: ThyssenKrupp Steel Europe AG, 47166 Duisburg (DE)
(72) Erfinder: Cetinkaya, Burak William, 44139 Dortmund (DE); Junge, Fabian, 46485 Wesel (DE); Lewe, Tobias, 48147 Münster (DE); Sabunow, Eugen, 44536 Lünen (DE)
(74) Vertreter: ThyssenKrupp Steel Europe AG

(57) **Zusammenfassung**

Die Erfindung betrifft ein Verfahren zum Modifizieren einer Oberfläche eines schmelztauchbeschichteten Zn-Al-Mg-Überzugs auf einem Stahlblech, wobei der Überzug mit einer wässrigen Lösung einer anorganischen Säure benetzt wird, wobei eine wässrige Lösung einer anorganischen Säure mit einem pH-Wert kleiner 0,01 eingesetzt wird.

## Beschreibung

Die Erfindung betrifft ein Verfahren zum Modifizieren einer Oberfläche eines schmelztauchbeschichteten Zn-AI-Mg-Überzugs auf einem Stahlblech.

Schmelztauchbeschichtete Stahlbleche haben je nach Zusammensetzung unterschiedlichen Einfluss auf die chemische Zusammensetzung der unmittelbaren Oberfläche des zinkbasierten Überzugs. Im Zuge von Oxidationsprozessen kann die Alterung einer insbesondere legierten Oberfläche an Luft oder anderen Atmosphären diese Zusammensetzung oberflächennaher Bereiche beeinflussen und ändern. Die Änderung der Oberflächenchemie des zinkbasierten Überzugs kann einen Einfluss auf die weiterverarbeitenden Prozessschritte wie Vorbehandlungen, Kleben, Phosphatieren und/oder Lackieren haben.

Besonders im Automobilbau sind die Prozesse so ausgelegt, dass eine möglichst große Vielzahl an Material- und Oberflächenkonzepten in einem Prozess durchgesetzt werden können.

Bei der Weiterverarbeitung von gealterten Werkstoff- oder Oberflächen- respektive Überzugskonzepten kann es aufgrund der durch die Alterung neu entstandenen oberflächennahen Chemie dazu kommen, dass diese nicht optimal vom vorhandenen Prozessfenster abgedeckt werden. Die kann sich wiederrum negativ auf Eigenschaften wie Lackhaftung oder dem Bruchverhalten von verklebten Oberflächen auswirken, so dass diese Werkstoffe/Oberflächen nicht eingesetzt werden können oder das vorhandene Prozessfenster umständlich angepasst werden muss. Der Alterungsprozess nach weiterverarbeitenden Schritten kann ebenfalls zu einer Verschlechterung der zuvor genannten Oberflächen-Eigenschaften führen.

Vor dem Hintergrund kann es daher notwendig sein, derartige Oberflächen derart zu modifizieren, dass diese zum einen mit den vorhandenen Prozessfenstern im Automobilbau dennoch optimal verarbeitet werden können und zum anderen nach der Verarbeitung für längere Zeit die gewünschten Oberflächeneigenschaften beibehalten werden können.

Aus dem Stand der Technik, beispielsweise aus den Offenlegungsschriften DE 10 2019 134 298 A1, DE 10 2018 216 317 A1 und DE 10 2019 204 224 A1, ist bekannt, feuerbeschichtete Oberflächen mit einer sauren Lösung zu behandeln, um die sich auf Zn-Al-Mg Überzügen typischerweise einstellende native Oxidschicht an- oder abzubeizen.

Nicht nur die oberflächliche Oxidschicht auf dem Zn-AI-Mg-Überzug bis zu einer Tiefe von bis ca. 100 nm kann zu einem negativen Eigenschaftsprofil führen, sondern auch die darunter befindlichen Bestandteile des Überzugs, insbesondere nach Alterung, können hinderlich für Folgeprozesse und für das Erreichen der entsprechenden prozess- und oberflächenrelevanten Eigenschaften sein.

Bei der Erstarrung von zinkreichen Zn-Al-Mg-Schmelzen kommt es lokal in unterschiedlichem Maße zwischen, über und unter den primär ausgeschiedenen Zinkkörnern zur Ausbildung von binären (Zink-Magnesium) oder ternären (Zink-Aluminium-Magnesium) eutektischen Phasen. Diese eutektischen Phasen sind aus dem Eutektikum und Reinmetallen, d. h. diese eutektischen Phasen weisen neben dem Eutektikum zusätzlich (sekundäre) Zinkkörner und gegebenenfalls Al-Körner auf. Diese sekundären Zinkkörner und gegebenenfalls Al-Körner sind nicht mit den primär ausgeschiedenen Zinkkörnern (primäre Zinkkörner) zu verwechseln, da sie ein im Vergleich zu den primären Zinkkörnern um mehrere Größenordnungen geringeres Volumen aufweisen. Während die primären Zinkkörner einen Durchmesser von teilweise über 30 µm aufweisen, liegt der Durchmesser der in den eutektischen Phasen befindlichen sekundären Zinkkörner bei bis zu 2 µm. Des Weiteren werden diese sekundären Körner vor oder nach dem Eutektikum ausgeschieden. In der Literatur werden die oben beschriebenen eutektischen Phasen als hypo-oder hyper-eutektischen Phasen bezeichnet, je nachdem ob sie vor oder nach dem Eutektikum ausgeschieden werden. Der Schichtaufbau eines Zn-Al-Mg-Überzugs weist eine nicht flächendeckende, verteilte Anreicherung von eutektischen Phasen auf, die über den Zinkkörnern (und gegebenenfalls auch in den Zinkkörnern) angeordnet sind. Bei dem Eutektikum und den eutektischen Phasen handelt es sich um magnesiumreiche Phasen, zum Beispiel im Vergleich zu den primären Zinnkörnern.

Die Alterung der Zn-Al-Mg-Überzüge bei Lagerung an Luft oder in sauerstoffhaltiger Atmosphären kann eine Änderung der chemischen Zusammensetzung der oberflächennahen Schichten zur Folge haben, und damit auch zu Bildung und Wachstum von Oxiden und Oxidschichten in und auf dem metallischen Überzug führen. Die Bildung und das Wachstum dieser Oxide und Oxidschichten ist mit dem Eindringen von Sauerstoff in die eutektischen Phasen der Schutzschicht verbunden und führt zu einer zusätzlichen Verschlechterung der Weiterverarbeitung. Überraschenderweise zeigt sich ein bevorzugtes Eindringen von Sauerstoff von der Oberfläche aus in und entlang der magnesiumreichen Phasen, so dass diese bevorzugt oxidiert werden. Dabei werden elementare Metallatome aus dem Eutektikum und den eutektischen Phasen zu Oxiden und/oder Hydroxiden oder ähnlichen Verbindungen oxidiert (Metalloxide). In dem entsprechenden bzw. in demselben Zeitraum werden Zink-und/oder Aluminium-reiche Phasen kaum oxidiert. Die Metalloxide sind in oberflächennahen Schichten, also in den oberen Schichten des Überzugs angeordnet, insbesondere in einer Tiefe von bis zu 75 nm.

Je nach Intensivität und Höhe des Beizgrades muss eine bestimmte Kontaktzeit eingehalten werden, um die Oberfläche entsprechend zu modifizieren. Da die Durchlaufzeit an den Produktionsanlagen nicht beliebig verringert werden kann, muss im Gegenzug die Konzentration der sauren Lösung erhöht werden, um bei entsprechend hoher Produktionsgeschwindigkeit (Bandlaufgeschwindigkeit) ausreichend Beizen zu können.

Aufgabe der vorliegenden Erfindung ist es, ein Verfahren zum Modifizieren einer Oberfläche eines schmelztauchbeschichteten Stahlblechs anzugeben, mit welchem magnesiumreiche Phasen aus der oberflächennahen Schicht des Überzugs und/oder die magnesiumreiche native Oxidschicht auf dem Überzug zumindest zum Teil entfernt werden können, insbesondere ohne Einbußen in Bezug auf die Produktionsgeschwindigkeit.

Diese Aufgabe wird gelöst durch ein Verfahren mit den Merkmalen des Anspruchs 1.

Die Erfindung betrifft ein Verfahren zum Modifizieren einer Oberfläche eines schmelztauchbeschichteten Zn-AI-Mg-Überzugs auf einem Stahlblech, wobei der Überzug mit einer wässrigen Lösung einer anorganischen Säure benetzt wird, wobei eine wässrige Lösung einer anorganischen Säure mit einem pH-Wert kleiner 0,01, insbesondere kleiner 0 eingesetzt wird.

Das Modifizieren der Oberfläche des Überzugs ist im Sinne der vorliegenden Erfindung dreidimensional auszulegen. Dabei werden entweder definierte Bereiche der Oberfläche oder aber die Oberfläche vollständig mit einer wässrigen Lösung einer anorganischen Säure benetzt. Dabei wird eine wässrige Lösung einer anorganischen Säure mit einem pH-Wert kleiner 0,01, insbesondere kleiner 0 eingesetzt, so dass zwar zweidimensionale Bereiche benetzt werden, das Benetzen jedoch in oberflächennahen Schichten des Überzugs wirkt, also in die Tiefe und somit in die dritte Dimension. Aufgrund des Benetzens mit einer anorganischen Säure werden tiefer gelegene Schichten des metallischen Überzugs freigelegt, wobei der oberflächliche Abtrag bis zu einer Tiefe von mindestens 100 nm, insbesondere mindestens 120 nm, 125 nm, 150 nm, 175 nm, 200 nm, 250 nm, 300 nm, vorzugsweise mindestens 400 nm, bevorzugt mindestens 500 nm bis zu maximal 2 µm, insbesondere bis zu maximal 1,8 µm, 1,75 µm, 1,7 µm, vorzugsweise bis zu maximal 1,6 µm, 1,25 µm, bevorzugt bis zu maximal 1 µm, in Bezug auf die Oberfläche, also insbesondere Phasengrenze/Atmosphäre eines (des) ursprünglichen, ungebeizten Überzugs.

Es hat sich überraschend herausgestellt, dass durch eine wässrige Lösung einer anorganischen Säure mit einem pH-Wert kleiner 0,01, insbesondere kleiner 0 die Oberfläche des schmelztauchbeschichteten Zn-AI-Mg-Überzugs auf dem Stahlblech derart modifiziert werden kann, dass störende Elemente auf dem Überzug und/oder in der oberflächennahen Schicht des Überzugs entfernt werden können, so dass weiterführende Verarbeitungsschritte, wie beispielsweise ein Kleben, effektiv durchführbar sind.

Allgemein ist nicht leicht überprüfbar, ob eine Säure tatsächlich einen negativen pH-Wert hat oder nicht. Es ist aber möglich, einen negativen pH-Wert zu berechnen. Der pH-Wert ist ein Maß für die Konzentration bzw. Aktivität von Wasserstoff-Ionen (H⁺) bzw. Hydronium-Ionen (auch Oxonium, Hydrooxonium genannt; H₃O⁺) in einer Lösung. Der Zahlenwert gibt die Konzentration als negativen dekadischen Logarithmus an. Je weniger Wasserstoff-Ionen in einer Lösung vorhanden sind, desto größer ist der pH-Wert. Saure Lösungen weisen einen pH-Wert von weniger als 7,0 auf. Der pH-Wert von Lösungen lässt sich durch verschiedene Näherungsgleichungen aus der ursprünglichen Konzentration einer Säure berechnen. Dem Fachmann bekannt ist, dass jede Säure, welche eine Konzentration von Wasserstoff-Ionen mit einer Molarität von mehr als 1 ergibt, einen negativen pH-Wert aufweist. Obwohl starke Säuren bei hohen Konzentrationen nicht vollständig dissoziieren, wird der Einfluss von Wasserstoff-Ionen in der Lösung verstärkt, da es so wenig Wasser pro Säureformeleinheit gibt. Dadurch ist die Aktivität der Wasserstoff-Ionen viel höher ist als die tatsächliche Konzentration. Mithin ist der wie oben beschrieben berechnete pH-Wert im Sinne der Erfindung der pH-Wert der erfindungsgemäß einzusetzenden wässrigen Lösung.

Gemäß einer Ausgestaltung umfasst der Überzug eine Zinklegierung mit neben Zink (Rest) und unvermeidbaren Verunreinigungen zusätzliche Elemente wie Aluminium mit einem Gehalt zwischen 0,1 und 10,0 Gew.-% und Magnesium mit einem Gehalt zwischen 0,1 und 10,0 Gew.-%. Als Verunreinigungen können Elemente aus der Gruppe Si, Sb, Pb, Ti, Ca, Mn, Sn, La, Ce und Cr einzeln oder in Kombination mit in Summe bis zu 0,5 Gew.-% im Überzug enthalten sein. Stahlbleche respektive daraus hergestellte Stahlblechbauteile mit einem Korrosionsschutzüberzug auf Zinkbasis weisen einen sehr guten kathodischen Korrosionsschutz auf, welche seit Jahren im Automobilbau eingesetzt werden. Ist ein verbesserter Korrosionsschutz vorgesehen, weist der Überzug Magnesium mit einem Gehalt von mindestens 1,0 Gew.-%, insbesondere von mindestens 1,1 Gew.-%, vorzugsweise von mindestens 1,3 Gew.-% und Aluminium mit einem Gehalt von mindestens 1,0 Gew.-%, insbesondere von mindestens 1,1 Gew.-% auf. Dabei kann die Dicke des Überzugs zwischen 1,5 und 15 µm, insbesondere zwischen 2 und 12 µm, vorzugsweise zwischen 3 und 10 µm betragen.

Gemäß einer Ausgestaltung besteht das Stahlblech, also das Substrat, aus einem Stahlwerkstoff mit folgender chemischer Zusammensetzung in Gew.-%:
C bis 0,1 %, insbesondere zwischen 0,0002 % und 0,1 %,
Mn bis 2,0 %, insbesondere zwischen 0,01 % und 2,0 %,
Si bis 0,3 %, insbesondere zwischen 0,0002 % und 0,3 %,
P bis 0,1 %, insbesondere bis 0,05 %,
S bis 0,1 %, insbesondere bis 0,05 %,
N bis 0,1 %, insbesondere bis 0,01 %,
sowie optional eines oder mehrerer Legierungselemente aus der Gruppe (Al, Cr, Cu, Nb, Mo, Ti, V, Ni, B, Sn, Ca):
Al bis 0,2 %, insbesondere zwischen 0,001 % und 0,1 %,
Cr bis 1,0 %, insbesondere bis 0,8 %,
Cu bis 0,2 %, insbesondere bis 0,18 %,
Nb bis 0,1 %, insbesondere bis 0,05 %,
Mo bis 0,2 %, insbesondere bis 0,1 %,
Ti bis 0,2 %, insbesondere bis 0,15 %,
V bis 0,2 %, insbesondere bis 0,1 %,
Ni bis 0,2 %, insbesondere bis 0,18 %,
B bis 0,005 %, insbesondere bis 0,004 %,
Sn bis 0,1 %, insbesondere bis 0,05 %,
Ca bis 0,1 %, insbesondere bis 0,01 %,
Rest Fe und unvermeidbare Verunreinigungen.

Gemäß einer Ausgestaltung wird eine anorganische Säure ausgewählt aus der Gruppe enthaltend oder bestehend aus: H₂SO₄, HCl, HNO₃, H3PO₄, H₂SO₃, HNO₂, H₃PO₃, HF, oder eine Mischung von 2 oder mehreren dieser Säuren als wässrige Lösung eingesetzt. In einer Ausgestaltung werden sogenannte Supersäuren wie Fluorsulfonsäure (HSO₃F) oder Fluor-Antimonsäure (HSbF₆) eingesetzt oder zu den zuvor genannten anorganischen Säuren zugemischt. In einer weiteren Ausgestaltung ist der pH-Wert nicht kleiner -10, insbesondere nicht kleiner -8, vorzugsweise nicht kleiner -6, bevorzugt nicht kleiner -4.

Gemäß einer Ausgestaltung wird der Überzug für eine Zeit von 0,1 bis 2 s und bei einer Temperatur von 10 °C bis 90 °C mit der wässrigen Lösung einer anorganischen Säure benetzt. Der Überzug wird für eine Zeit von mindestens 0,1 s, insbesondere mindestens 0,2 s, vorzugsweise mindestens 0,3 s, 0,4 s, bevorzugt mindestens 0,5 s, und maximal 2 s, insbesondere maximal 1,8 s, vorzugsweise maximal 1,5 s, 1,4 s, 1,3 s, bevorzugt maximal 1,2 s, 1,1 s, 1,0 s mit einer wässrigen Lösung einer anorganischen Säure benetzt. Das Benetzen des Überzugs mit einer wässrigen Lösung einer anorganischen Säure erfolgt bei einer Temperatur von 10 °C bis 90 °C, insbesondere 20 °C bis 70 °C, vorzugsweise 20 °C bis 50 °C, bevorzugt 20 °C bis 40 °C, besonders bevorzugt 20 °C bis 30 °C.

Gemäß einer Ausgestaltung wird der Überzug mittels Spritzen, Sprühen, Tauchen oder Auftragen einer wässrigen Lösung einer anorganischen Säure benetzt. Hierzu wird eine wässrige Lösung einer anorganischen Säure durch ein Verfahren ausgewählt aus der Gruppe oder bestehend aus Spritzen, Sprühen, Tauchen oder Auftragen (Coil-Coating-Verfahren) auf den Überzug appliziert. Das Benetzen des Überzugs mit einer wässrigen Lösung einer anorganischen Säure erfolgt bevorzugt kontinuierlich.

Gemäß einer Ausgestaltung wird die Benetzung durch Spülen mit Wasser und/oder einer wässrigen Lösung beendet. Hierzu wird das Benetzen mit einer wässrigen Lösung einer anorganischen Säure durch Spülen mit Wasser und/oder einem Alkohol, beispielsweise ausgewählt aus der Gruppe enthaltend oder bestehend aus Methanol, Ethanol, Propanol, Isopropanol, Ethanol, insbesondere Isopropanol oder einer wässrigen Lösung unterbrochen. In einer Alternative erfolgt das Spülen in 2 Teilschritten, in einem ersten Teilschritt mit Wasser; in einem zweiten Teilschritt mit einem Alkohol oder einer wässrigen Lösung eines Alkohols wie oben angegeben. In einer anderen Alternative erfolgt das Spülen mit Wasser und einem Alkohol in einem Schritt, bevorzugt als Mischung von Wasser mit einem der oben angegebenen Alkohole. Das Spülen erfolgt bevorzugt kontinuierlich, wobei insbesondere ein Verfahren ausgewählt aus der Gruppe oder bestehend aus Spritzen, Sprühen, Tauchen und Auftragen (Coil-Coating-Verfahren) eingesetzt werden kann. Vorzugsweise wird nach der Benetzung durch Spülen eine Trocknung durchgeführt, wobei bevorzugt der "gespülte" Überzug durch Temperaturerhöhung (bis maximal 100 °C) oder durch ein Gebläse getrocknet wird.

In einer Alternative wird der "gespülte" Überzug luftgetrocknet, beispielsweise ohne weitere Hilfsmittel.

In einer weiteren Ausführung wird auf die, wie oben beschrieben, modifizierte Oberfläche des Überzugs auf einem Stahlblech ein Polymer, das ein Klebstoff und/oder Lack ist, aufgetragen.

In der Alternative mit Klebstoff auf der erfindungsgemäß modifizierten Oberfläche erfolgt ein Verkleben mit einem weiteren Substrat. Ein solches weiteres Substrat wird ausgewählt aus der Gruppe enthaltend oder bestehend aus: erfindungsgemäß behandeltes Substrat, also Stahlblech, nicht erfindungsgemäß behandeltes Stahlblech, Metallblech, Kunststoff.

Die vorliegende Erfindung betrifft außerdem die Verwendung einer wässrigen Lösung einer anorganischen Säure mit einem pH-Wert kleiner 0,01, wie oben beschrieben, zum oberflächlichen Abtrag eines schmelztauchbeschichteten Zn-Al-Mg-Überzugs auf einem Stahlblech, wie oben beschrieben, bis zu einer Tiefe von mindestens 100 nm, insbesondere mindestens 120 nm, 125 nm, 150 nm, 175 nm, 200 nm, 250 nm, 300 nm, vorzugsweise mindestens 400 nm, bevorzugt mindestens 500 nm bis zu maximal 2 µm, beispielsweise innerhalb einer Zeit von 0,1 bis 2 s, mindestens 0,1 s, insbesondere mindestens 0,2 s, vorzugsweise mindestens 0,3 s, 0,4 s, bevorzugt mindestens 0,5 s, und maximal 2 s, insbesondere maximal 1,8 s, vorzugsweise maximal 1,5 s, 1,4 s, 1,3 s, bevorzugt maximal 1,2 s, 1,1 s, 1,0 s, durch Benetzten und anschließendem Spülen, wie oben beschrieben.

Näher erläutert wird die Erfindung anhand der folgenden Ausführungsbeispiele in Verbindung mit der Figur.

Für Klebeuntersuchungen wurden zwei mit jeweils einem Zn-Al-Mg-Überzug schmelztauchbeschichtete Stahlbänder herangezogen, wobei der Überzug und der Stahlwerkstoff bei beiden beschichteten Stahlbänder im Wesentlichen identisch waren, jedoch mit dem Unterschied, dass das erste Stahlband mit einer wässrigen Lösung einer anorganischen Säure mit einem pH-Wert größer 0, einer wässrigen Lösung, beispielsweise Ridoline C72, mit einem pH-Wert von ca. 11, und das zweite Stahlband mit einer wässrigen Lösung einer anorganischen Säure mit einem pH-Wert kleiner 0, einer wässrigen Lösung, beispielsweise Bonderite C-IC 124 N, hochkonzentriert 400 ml/l Wasser, Schwefelsäure basiert mit einem negativen pH-Wert, somit ein pH-Wert kleiner 0 vorlag, benetzt wurden. In beiden Fällen erfolgte die Benetzung durch Auftragen (im Coil-Coating-Verfahren) und die Zeit betrug in beiden Fällen ca. 1 s, sowie 25 °C. Die Benetzung wurde in beiden Fällen durch Spülen mit Wasser beendet und die gespülten Stahlbänder wurden anschließend unter Anwendung einer kurzeitigen Temperaturerhöhung auf ca. 80 °C getrocknet. Aus dem ersten Stahlband, R als Referenz, und aus dem zweiten Stahlband, E als Erfindung, wurden mehrere Stahlblechproben herausgetrennt, um ein repräsentatives und vergleichbares Ergebnis zu ermöglichen.

Insgesamt wurden jeweils 10 Blechprobenpaare mit einem in der Automobilindustrie gängigen Klebstoffsystem, Betamate 120 EU, verklebt. Alle verklebten Blechprobenpaare wurden einem Zugscherversuch in Anlehnung an DIN EN 1465 unterzogen. Daraufhin wurde das Bruchverhalten nach DIN EN ISO 10365 bewertet nach kohäsivem Bruchanteil (CF), adhäsivem Bruchanteil (AF) und substratnahem speziellen Kohäsionsbruch (COR). Die Ergebnisse der 2 mal 10 zugschergezogenen Proben wurden im Mittel in **Figur 1** für die Referenz (R) und die Erfindung (E) gegenübergestellt. Dabei sind jeweils die Ergebnisse, die für die Blechprobenpaare im Ausgangszustand ermittelt worden sind, mit "AFW", und die für die Blechprobenpaare, die einen Klimawechseltest in 10 Zyklen gemäß DIN EN ISO 11997-B durchlaufen haben, mit "10VDA" gekennzeichnet. Gut zu erkennen ist der Einfluss der eingesetzten wässrigen Lösung einer anorganischen Säure mit einem pH-Wert kleiner 0, der im Vergleich zur Referenz insgesamt einen höheren kohäsiven Bruchanteil sicherstellt und somit gemessen am kohäsiven Bruchbild, die Klebeeignung verbessert.

Mit der Erfindung kann eine Oberfläche eines schmelztauchbeschichteten Zn-Al-Mg-Überzugs auf einem Stahlblech derart modifiziert werden, dass störende Elemente auf dem Überzug und/oder in der oberflächennahen Schicht des Überzugs entfernt werden können, so dass weiterführende Verarbeitungsschritte, beispielsweise ein Kleben, das zu einem verbesserten Bruchbild führen kann, effektiv durchführbar sind, was anhand des Ausführungsbeispiels und Vergleichs mit einer Referenz aufgezeigt werden konnte.

## Patentansprüche

1. Verfahren zum Modifizieren einer Oberfläche eines schmelztauchbeschichteten Zn-Al-Mg-Überzugs auf einem Stahlblech, wobei der Überzug mit einer wässrigen Lösung einer anorganischen Säure benetzt wird,
**dadurch gekennzeichnet, dass**
eine wässrige Lösung einer anorganischen Säure mit einem pH-Wert kleiner 0,01 eingesetzt wird.

2. Verfahren nach Anspruch 1, wobei der Überzug eine Zinklegierung mit 0,1 bis 10,0 Gew.-% Aluminium und mit 0,1 bis 10,0 Gew.-% Magnesium, Rest Zink und unvermeidbare Verunreinigungen umfasst.

3. Verfahren nach Anspruch 2, wobei der Überzug mindestens 1,0 Gew.-% Aluminium und mindestens 1,0 Gew.-% Magnesium aufweist.

4. Verfahren nach einem der vorgenannten Ansprüche, wobei das Stahlblech aus einem Stahlwerkstoff mit folgender chemischen Zusammensetzung in Gew.-%:
C bis 0,1 %,
Mn bis 2,0 %,
Si bis 0,3 %,
P bis 0,1 %,
S bis 0,1 %,
N bis 0,1 %,
sowie optional eines oder mehrerer Legierungselemente aus der Gruppe (Al, Cr, Cu, Nb, Mo, Ti, V, Ni, B, Sn, Ca):
Al bis 0,2 %,
Cr bis 1,0 %,
Cu bis 0,2 %,
Nb bis 0,1 %,
Mo bis 0,2 %,
Ti bis 0,2 %,
V bis 0,2 %,
Ni bis 0,2 %,
B bis 0,005 %,
Sn bis 0,1 %,
Ca bis 0,1 %,
Rest Fe und unvermeidbare Verunreinigungen besteht.

5. Verfahren nach einem der vorgenannten Ansprüche, wobei eine anorganische Säure ausgewählt aus der Gruppe enthaltend oder bestehend aus: H₂SO₄, HCl, HNO₃, H3PO₄, H₂SO₃, HNO₂, H₃PO₃, HF, HSO₃F, HSbF₆ oder eine Mischung von zwei oder mehrerer dieser Säuren als wässrige Lösung eingesetzt wird.

6. Verfahren nach einem der vorgenannten Ansprüche, wobei der Überzug für eine Zeit von 0,1 bis 2 s und bei einerTemperaturvon 10 °C bis 90 °C mit einer wässrigen Lösung einer anorganischen Säure benetzt wird.

7. Verfahren nach einem der vorgenannten Ansprüche, wobei der Überzug mittels Spritzen, Sprühen, Tauchen oder Auftragen einer wässrigen Lösung einer anorganischen Säure benetzt wird.

8. Verfahren nach einem der vorgenannten Ansprüche, wobei die Benetzung durch Spülen mit Wasser und/oder einer wässrigen Lösung beendet wird.

9. Verfahren nach Anspruch 8, wobei nach der Benetzung durch Spülen eine Trocknung durchgeführt wird.

10. Verfahren nach einem der vorgenannten Ansprüche, wobei ein Polymer aufgetragen wird.

11. Verfahren nach Anspruch 10, wobei das Polymer ein Klebstoff ist und das Stahlblech mit einem weiteren Substrat verklebt wird.

12. Verwendung einer wässrigen Lösung einer anorganischen Säure mit einem pH-Wert kleiner 0,01 zum oberflächlichen Abtrag eines schmelztauchbeschichteten Zn-Al-Mg-Überzugs auf einem Stahlblech bis zu einer Tiefe von mindestens 100 nm bis zu maximal 2 µm, insbesondere innerhalb einer Zeit von 0,1 bis 2 s durch Benetzten und anschließendem Spülen.
